# EUROPÄISCHE PATENTSCHRIFT

(11) **EP 1 194 600 B1**
(45) Veröffentlichungstag und Bekanntmachung des Hinweises auf die Patenterteilung: **25.06.2003**
(21) Anmeldenummer: 00922652.3
(22) Anmeldetag: 19.04.2000
(51) Int. Cl.: C21D 8/12

(54) **VERFAHREN ZUM HERSTELLEN VON NICHTKORNORIENTIERTEM ELEKTROBLECH**
METHOD OF PRODUCING NON-GRAIN-ORIENTED ELECTRICAL SHEET
PROCEDE DE PRODUCTION D'UNE TOLE MAGNETIQUE A GRAINS NON ORIENTES

(30) Priorität: 23.04.1999 DE 19918484
(43) Veröffentlichungstag der Anmeldung: 10.04.2002
(73) Patentinhaber: ThyssenKrupp Electrical Steel EBG GmbH, D-44791 Bochum (DE)
(72) Erfinder: BÖHM, Thomas, D-44625 Herne (DE); SCHNEIDER, Jürgen, D-44807 Bochum (DE); TELGER, Karl, D-48653 Coesfeld (DE); WUPPERMANN, Carl-Dieter, D-47803 Krefeld (DE); KAWALLA, Rudolf, D-09627 Bobritzsch (DE); FRIEDRICH, Karl, Ernst, D-47447 Moers (DE)
(74) Vertreter: Cohausz & Florack
(86) Internationale Anmeldenummer: EP0003558
(87) Internationale Veröffentlichungsnummer: WO00065103

(56) Entgegenhaltungen:
- EP-A- 0 263 413
- EP-A- 0 434 641
- FR-A- 2 249 958
- US-A- 3 819 426
- PATENT ABSTRACTS OF JAPAN vol. 013, no. 171 (C-588), 24. April 1989 (1989-04-24) & JP 64 000227 A (NIPPON STEEL CORP), 5. Januar 1989 (1989-01-05)

## Beschreibung

Die Erfindung betrifft ein Verfahren zum Herstellen von nichtkornorientiertem Elektroblech. Unter dem Begriff "nichtkornorientiertes Elektroblech" wird in diesem Zusammenhang ein Stahlblech oder ein Stahlblechband verstanden, welches unabhängig von seiner Textur unter die in DIN EN 10106 genannten Bleche fällt, deren Verlustanisotropie die in DIN EN 10106 festgelegten Höchstwerte nicht überschreitet. Insoweit werden hier die Begriffe "Elektroblech" und "Elektroband" synonym verwendet.
"J2500" bzw. "J5000" bezeichnen im folgenden die magnetische Polarisation bei einer magnetischen Feldstärke von 2500 A/m bzw. 5000 A/m. Unter "P 1,5" wird der Ummagnetisierungsverlust bei einer Polarisation von 1,5 T und einer Frequenz von 50 Hz verstanden.

Von der verarbeitenden Industrie wird die Forderung gestellt, nichtkornorientierte Elektrobleche zur Verfügung zu stellen, deren magnetische Polarisationswerte gegenüber herkömmlichen Blechen angehoben sind. Dies gilt insbesondere für den Bereich der Anwendungen, bei denen die Induktion elektrischer Felder eine besondere Rolle spielt. Durch die Erhöhung der magnetischen Polarisation wird der Magnetisierungsbedarf reduziert. Damit einhergehend gehen auch die Kupferverluste zurück, welche einen wesentlichen Anteil an den beim Betrieb elektrischer Maschinen entstehenden Verlusten haben. Der wirtschaftliche Wert nichtkornorientierter Elektrobleche mit erhöhter Permeabilität ist daher erheblich.

Die Forderung nach höherpermeablen nichtkornorientierten Elektroblechsorten betrifft nicht nur nichtkornorientierte Elektrobleche mit hohen Verlusten (P1,5 ≥ 5 - 6 W/kg), sondern auch Bleche mit mittleren (3,5 W/kg ≤ P1,5 ≤ 5,5 W/kg) und niedrigen Verlusten (P1,5 ≤ 3.5). Daher ist man bemüht, das gesamte Spektrum der schwach-, mittel- und hochsilizierten elektrotechnischen Stähle hinsichtlich deren magnetischer Eigenschaften zu verbessern. Dabei besitzen die Elektroblechsorten mit Si-Gehalten von bis zu 2,5 Masse-% Si im Hinblick auf ihr Marktpotential eine besondere Bedeutung.

Es sind verschiedene Vorgehensweisen bekannt, mit denen sich höherpermeable Elektroblechsorten, d.h. solchen mit erhöhten Werten von J2500 bzw. J5000, herstellen lassen. So wird beispielsweise gemäß dem aus der EP 0 431 502 A2 bekannten Verfahren ein nichtkornorientiertes Elektroblech hergestellt, indem ein ≤ 0,025 % C, < 0,1 % Mn, 0,1 bis 4,4 % Si und 0,1 bis 4,4 % Al (Angaben in Masse-%) enthaltendes Stahlvormaterial zunächst auf eine Dicke von nicht weniger als 3,5 mm warmgewalzt wird. Anschließend wird das so erhaltene Warmband ohne rekristallisierendes Zwischenglühen mit einem Verformungsgrad von mindestens 86 % kaltgewalzt und einer Glühbehandlung unterzogen.

Das gemäß dem bekannten Verfahren hergestellte Band weist eine spezielle Würfeltextur, eine besonders hohe magnetische Polarisation von mehr als 1,7 T bei einer Feldstärke J2500 von 2500 A/m und niedrige Ummagnetisierungsverluste auf. Allerdings ist dieser Erfolg an die angegebene, besondere Zusammensetzung gebunden. Dies betrifft insbesondere den Mn-Gehalt, für den sich überraschend herausgestellt hat, daß er zur Einstellung der gewünschten Würfeltextur erforderlich ist. Ebenso ist gemäß dem bekannten Verfahren ein bestimmtes Verhältnis der Si- und Al-Gehalte einzuhalten, durch welches die Eigenschaften des betreffenden Elektroblechs entscheidend beeinflußt wird. Da diese Anforderungen nicht für die gesamte hier interessierende Produktpalette erfüllt werden, eignet sich das in der EP 0 431 502 A2 beschriebene Verfahren jeweils nur zur Herstellung solcher Bleche, an die besonders hohe Anforderungen gestellt werden.

Neben dem voranstehend erläuterten Verfahren sind aus der Fachliteratur weitere Möglichkeiten der Verbesserung der Eigenschaften von Elektroblechen bekannt. So ist beispielsweise vorgeschlagen worden, durch ein Zwischenglühen des Warmbandes höherpermeable Elektroblechsorten zu erzeugen (EP 0 469 980 B1, DE 40 05 807 C2).

Darüber hinaus ist aus der EP 0 434 641 A2 ein Verfahren zum Herstellen eines "semi-finished" nichtkornorientierten Stahlblechs bekannt. Gemäß dem bekannten Verfahren wird aus einem Stahl, der 0,002 - 0,01 % C, 0,2 - 2,0 % Si, 0,001 - 0,1 % S, 0,001 - 0,006 % N, 0,2 - 0,5 % Al, 0,2 - 0,8 % Mn enthält, eine Bramme gegossen. Diese Bramme wird einer Wärmebehandlung bei 1100 °C bis 1200 °C unterzogen und anschließend fertig warmgewalzt, wobei die Endwalztemperatur zwischen 830 °c und 950 °C liegt. Anschließend wird das Warmband einer Glühbehandlung unterzogen, bei der es für 30 bis 120 Sekunden einer Temperatur ausgesetzt wird, die zwischen 880 °C und 1030 °C liegt. Das geglühte Warmband wird dann ohne Zwischenglühung kaltgewalzt, wobei im Zuge des Kaltwalzens eine Dickenreduktion von 70 % bis 85 % erzielt wird. Schließlich wird das kaltgewalzte Band einer Rekristallisationsglühung bei Temperaturen von 620 °C bis 700 °C für 30 bis 120 Sekunden unterzogen.

Ein derart gemäß dem aus der EP 0 434 641 A2 bekannten Verfahren erzeugtes "semi-finished"-Elektroblech wird in diesem nicht schlußgeglühten Zustand an den Verwender ausgeliefert, dort verformt und erst nach der Verformung der Schlußglühung unterzogen. Der Vorteil dieser Vorgehensweise besteht darin, daß aufgrund der erst nach der Verformung durchgeführten Schlußglühung die mit der Verformung in Bezug auf die magnetischen Eigenschaften einhergehenden Qualitätsverluste ausgeglichen werden können. Der beim Verwender durchzuführende Glühschritt führt jedoch zu erheblichem Aufwand bei der Herstellung von Bauelementen aus im "semi-finished"-Zustand ausgelieferten Elektroblechen. Darüber hinaus zeigt sich, daß die gemäß EP 0 434 641 A2 hergestellten Elektrobleche trotz der Verwendung eines besonders zusammengesetzten Stahles und trotz der Tatsache, daß die Bleche im "semifinished"-Zustand ausgeliefert, vom Verwender verarbeitet und erst im verarbeiteten Zustand geglüht werden, magnetische Eigenschaften aufweisen, die nicht über das übliche Maß hinausgehen.

Sämtlichen der voranstehend erläuterten bekannten Verfahren gemeinsam ist, daß sie jeweils speziell zusammengesetzte Grundmaterialien voraussetzen bzw. an streng einzuhaltende Verfahrensparameter und -schritte gebunden sind. Dies bringt es mit sich, daß die bekannten Verfahren nicht geeignet sind, ein breites Spektrum qualitativ hochwertiger Elektrobleche auf Grundlage eines einheitlichen Fertigungsweges kostengünstig anzubieten.

Aus der EP 0 263 413 A2 ist schließlich ein Verfahren zur Herstellung von schlußgeglühten nicht-kornorientierten Elektroblechen, bei dem auf eine über 1150 °C hinausgehende Vorerwärmung der zur Erzeugung der Bleche verwendeten Brammen verzichtet wird, indem eine hinsichtlich ihres Al- und Si-Gehaltes exakt abgestimmte Stahllegierung verwendet wird. Eine Warmbandglühung ist in der EP 0 263 413 A2 nicht beschrieben, so daß unterstellt werden kann, daß die für diesen Arbeitsschritt üblicherweise anfallenden Kosten bei diesem bekannten Verfahren nicht entstehen. Allerdings schränken einerseits die Begrenzung der Vorwärmtemperatur und andererseits die exakten Vorgaben für die Einstellung der Stahlzusammensetzung das Spektrum der nach dem aus der EP 0 263 413 A2 herstellbaren Elektroblechgüten stark ein.

Die Aufgabe der Erfindung besteht darin, ausgehend vom voranstehend zusammengefaßten Stand der Technik, ein Verfahren anzugeben, mit dem sich eine breite Palette hochwertiger nichtkornorientierter Elektrobleche mit verbesserten magnetischen Eigenschaften herstellen lassen.Diese Aufgabe wird gemäß der Erfindung durch ein Verfahren bei dem ein Stahlvormaterial, welches (in Masse-%) ≤ 0,06 % C,0,03 - 2,5 % Si, ≤ 0,4 % Al, 0,05 - 1,0 % Mn, ≤ 0,02 % S, sowie wahlweise als Legierungszusätze P, Sn, Sb, Zr, V, Ti, N, und/oder B mit einem Gehalt von bis zu insgesamt 1,5 Masse-% und als Rest Eisen sowie übliche Begleitelemente enthält, als auf eine Wiedererwärmungstemperatur (T_{BR}), die mit einer maximalen Abweichung von ± 20 °C einer Wiedererwärmungszieltemperatur (T_{ZBR})${\text{T}}_{\text{ZBR}} {\text{[°C] = 1195 °C + 12,716 * (G}}_{\text{Si}} {\text{+ 2G}}_{\text{Al}} \text{)}$ mit
- T_{ZBR}:: Zieltemperatur der wiedererwärmten Bramme,
- G_{Si} :: Si-Gehalt in Masse-%,
- G_{Al} :: Al-Gehalt in Masse-%,
entspricht, erwärmte und vorgewalzte Bramme oder als direkt eingesetzte gegossenes Band oder Dünnbramme, mit einer Einlauftemperatur von ≤ 1100 °C in eine Warmbandstraße eingeführt und zu einem Warmband mit einer Dicke von <3,5 mm bei einer Endwalztemperatur (T_{ET}) ≥ 770 °C warmgewalzt wird, bei dem das Warmband bei einer Haspeltemperatur (T_{HT}) gehaspelt wird, die sich mit einer Abweichung von maximal ± 10 °C wie folgt bestimmt:${\text{T}}_{\text{HT}} {\text{[°C] = 154 - 1,8 α t + 0,577 T}}_{\text{ET}} {\text{+ 111 d/d}}_{\text{0}}$ mit
- d₀ :: Referenzdicke des Warmbands = 3 mm
- d :: tatsächliche Dicke des Warmbands in mm
- t :: Zeit zwischen dem Ende des Warmwalzens und dem Aufhaspeln in s,
- α :: 0,7 s⁻¹ bis 1,3 s⁻¹ betragender Kühlfaktor,
bei dem das Warmband anschließend ohne vorhergehende Warmbandglühung gebeizt und nach dem Beizen in mehreren Stichen zu einem Kaltband mit einer Dicke von 0,2 - 1 mm bei einem Gesamtumformgrad von maximal 85 % kaltgewalzt wird, und bei dem das Kaltband einer Schlußglühung unterzogen wird.

Die ausgehend von der Walzendtemperatur durchgeführte Kühlung kann dabei an Luft oder mit Unterstützung von Wasser erfolgen. Als Referenzdicke d₀ wird die Dicke eines Musterstückes verstanden, an dem der jeweilige Kühlfaktor ermittelt worden ist.

Durch die auf den jeweiligen Si- und Al-Gehalt abgestimmte Wärmebehandlung der Brammen vor dem Warmwalzen wird die wird die Ausscheidungsstruktur verbessert, wodurch im Ergebnis verbesserte magnetische Eigenschaften von erfindungsgemäß erzeugtem Blech erzielt werden.

Zweckmäßig ist es, die Bramme vor dem Fertigwarmwalzen in mehreren Stichen auf eine Dicke von 20 - 65 mm vorzuwalzen. Auf diese Weise sind die beim anschließenden Fertigwalzen auf eine Banddicke von < 3,5 mm zu erzielenden Verformungsgrade gering, wodurch die Ausbildung hervorragender magnetischer Eigenschaften des Elektroblechs begünstigt wird. Günstig ist es in diesem Zusammenhang zudem, wenn die Einzelstichabnahme beim Vorwalzen der Bramme nicht mehr als 25 % beträgt. Auch dies begünstigt die Herstellung eines Elektroblechs mit besonders guten magnetischen Eigenschaften. Eine weitere Verbesserung kann dabei dadurch erzielt werden, daß das Vorwalzen in mindestens vier Stichen erfolgt. Durch diese Maßnahme wird die Entstehung eines hinsichtlich der gewünscht hohen magnetischen Polarisation günstigen Gefüges zusätzlich gefördert.

Eine weitere Verbesserung der bei erfindungsgemäßer Vorgehensweise erzielbaren Ergebnisse läßt sich dadurch erreichen, daß die Endwalztemperatur beim Warmwalzen mit einer maximalen Abweichung von ± 20 °C nicht unterhalb einer wie folgt bestimmten Endwalzzieltemperatur (T_{ZET}) liegt:${\text{T}}_{\text{ZET}} {\text{[°C] = 790 °C + 40 * (G}}_{\text{Si}} {\text{+ 2G}}_{\text{Al}} \text{)}$ mit
- T_{ZET} :: Endwalzzieltemperatur
- G_{Si} :: Si-Gehalt in Masse-%
- G_{Al} :: Al-Gehalt in Masse-%.

Im Hinblick auf die Entstehung eines für die magnetischen Eigenschaften günstigen Gefüges ist es darüber hinaus vorteilhaft, wenn das Fertigwalzen beim Warmwalzen in mehreren Stichen erfolgt und die Umformgrade mit zunehmender Stichzahl im Bereich von 50 % bis 5 % abnehmen.

Die Erfindung ermöglicht es, durch eine gezielte Abstimmung der einzelnen Verfahrensschritte, insbesondere durch die Abstimmung der Vorwärmtemperatur in Abhängigkeit vom Si- und Al-Gehalt des Stahls und der Abstimmung der Haspeltemperatur in Ahängigkeit vom jeweiligen Abkühlverhalten und der Walzendtemperatur, hinsichtlich ihrer magnetischen Eigenschaften verbesserte Elektrobleche herzustellen, ohne daß dazu eine Warmbandglühung durchgeführt werden muß. So lassen sich bei erfindungsgemäßer Vorgehensweise ausgehend von einem Stahlmaterialien herkömmlicher Zusammensetzung in einem Verfahrensweg Elektrobleche herstellen, welche die an ihre magnetischen Eigenschaften gestellten gesteigerten Anforderungen erfüllen.

Ein wesentlicher Aspekt der Erfindung besteht dabei, wie erwähnt, in der Wahl der Haspeltemperatur, die entsprechend der erfindungsgemäß zu diesem Zweck vorgesehenen Bedingung einzustellen ist. Bei Einhaltung der derart ermittelten Haspeltemperatur wird eine auf die jeweilige Endwalztemperatur abgestimmte Homogenisierung des Gefüges im Material erreicht. Diese bewirkt eine Verbesserung der Eigenschaften von erfindungsgemäß erzeugten Elektroblechen in Bezug auf die Ummagnetisierungsverluste und die magnetische Polarisation. Besondere Bedeutung hat in diesem Zusammenhang auch die voranstehend angegebene Regel für die Bemessung des Bereiches der Endwalzzieltemperatur. Wenn die Endwalztemperaturen so gewählt werden, daß sie in den durch diese Regel beschriebenen Bereich fallen, so sind Haspeltemperatur und Endwalztemperatur in optimierter Weise aufeinander abgestimmt. Diese optimierte Abstimmung führt zu einem Warmband, ausgehend von dem in den nachfolgend durchlaufenen Arbeitsschritten die Ausprägung einer vorteilhaften magnetischen Textur verstärkt wird.

Erfindungsgemäß hergestellte Elektrobleche weisen gegenüber Elektroblechen, die auf Basis derselben Legierungen aber nach herkömmlicher Vorgehensweise erzeugt worden sind, verbesserte magnetische Eigenschaften auf. So ist in jedem Fall die magnetische Polarisation bedeutend angehoben worden. Zusätzliche Verarbeitungsschritte oder Veränderungen der Legierungszusammensetzungen sind dazu nicht erforderlich. Auch niedrig silizierte, erfindungsgemäß erzeugte Sorten besitzen magnetische Eigenschaften, die bei herkömmlicher Vorgehensweise nur durch Anwendung des kostenerhöhenden Warmbandglühens erreicht werden können.

Die zur Erzeugung von schlußgeglühtem "fully-finished"-Elektroblech erforderliche Schlußglühung wird erfindungsgemäß vorzugsweise im Durchlaufofen durchgeführt. Dabei erfolgt die Schlußglühung zweckmäßigerweise bei einer Schlußglühtemperatur ≥ 780 °C. Diese sollte maximal 1100 °C betragen, wobei die Schlußglühtemperatur in Abhängigkeit von der Summe der Si- und Al-Gehalte wie folgt bestimmt werden kann:${\text{y = G}}_{\text{Si}} {\text{+ G}}_{\text{Al}}$ y ≤ 1,2 : T_{A} [°C] ≥ 780
y > 1,2 : T_{A} [°C] ≥ 780 + 120 (y - 1,2)
mit T_{A} : Schlußglühtemperatur
G_{Si} : Si-Gehalt in Masse-%
G_{Al} : Al-Gehalt in Masse-%
Günstig ist es darüber hinaus, wenn die Haltezeit bei der maximalen Schlußglühtemperatur ≤ 30 Sekunden ist.

Nachfolgend wird die Erfindung anhand von Ausführungsbeispielen näher erläutert.

Die einzige Figur zeigt ein Flußdiagramm der bei der erfindungsgemäßen Herstellung von Elektroblechen durchlaufenen Fertigungsschritte.

Bei der erfindungsgemäßen Herstellung von Elektroblechen werden zunächst jeweils Brammen aus einem Stahl bestimmter Zusammensetzung gefertigt. Die betreffenden Zusammensetzungen sind in den Tabelle 1 und 2 für die Beispiele von Elektroblechen 1 bis 8 angegeben.

Die Brammen werden anschließend auf eine Wiedererwärmungstemperatur T_{ZBR} von bis zu 1250 °C wiedererwärmt. Dabei wird die Wiedererwärmungstemperatur mit einer maximalen Abweichung von ± 20 °C im einzelnen in Abhängigkeit vom Si- und Al-Gehalt G_{Si},G_{Al} der jeweiligen Legierung entsprechend der Gleichung${\text{T}}_{\text{ZBR}} {\text{[°C] = 1195 °C + 12,716 * (G}}_{\text{Si}} {\text{+ 2G}}_{\text{Al}} \text{)}$ bestimmt.

Die derart wiedererwärmte Bramme wird in mehreren Stichen, bei denen die Einzelstichabnahme nicht mehr als 25 % beträgt, auf eine Dicke von 20 - 65 mm vorgewalzt und mit einer Einlauftemperatur T_{AT} von maximal 1100 °C in eine Fertigwalzstaffel eingeführt. In dieser wird es in mehreren Stichen zu einem Warmband mit einer Dicke von < 3,5 mm gewalzt, wobei die Umformgrade mit zunehmender Stichzahl im Bereich von 50 % bis 5 % abnehmen.

Anschließend wird das fertig gewalzte Warmband gehaspelt. Die Temperatur T_{HT}, mit der das Haspeln der jeweiligen Bänder nach dem Warmwalzen erfolgte, berechnet sich bei einer zulässigen Abweichung von höchstens 10 °C gemäß der Formel${\text{T}}_{\text{HT}} {\text{[°C] = 154 - 1,8 α t + 0,577 T}}_{\text{ET}} {\text{+ 111 d/d}}_{\text{0}} \text{.}$

Die Referenzdicke d₀ des Warmbands betrug in den Beispielen 3 mm, während die tatsächlich vorhandene Dicke d des warmgewalzten Bandes im Bereich zwischen 2,75 und 3,1 mm variierte. Der Kühlfaktor α lag im Bereich von 0,7 s⁻¹ bis 1,3 s⁻¹. Die Zeit t zwischen dem Ende des Warmwalzens und dem Haspeln betrug zwischen 10 bis 25 bzw. 8 bis 30 Sekunden. Die am Ende der Fertigwalzstaffel jeweils vorhandene Endwalztemperatur T_{ET} und die jeweils konkret erreichte Haspeltemperatur T_{HT} ist in den Tabellen 1 und 2 für die einzelnen Beispiele ebenfalls angegeben.

Im Anschluß an das Haspeln durchläuft das Warmband, ohne zuvor einem Warmbandglühen unterzogen worden zu sein, eine Beize und wird nach dem Beizen in mehreren Stichen zu einem Kaltband mit einer Dicke von 0,2 - 1 mm bei einem Gesamtumformgrad von maximal 85 % kaltgewalzt. Schließlich werden die Elektrobleche in einem Durchlaufofen schlußgeglüht. Auch die dabei jeweils erreichte maximale Temperatur T_{SG} ist in den Tabellen 1 und 2 angegeben.

In den Tabellen 1 und 2 sind zusätzlich zu jedem einzelnen Beispiel die magnetischen Eigenschaften verzeichnet.

## Patentansprüche

1. Verfahren zum Herstellen von nichtkornorientiertem Elektroblech,
- bei dem ein Stahlvormaterial, welches (in Masse-%)
C: ≤ 0,06 %,
Si: 0,03 - 2,5 %,
Al: ≤ 0,4 %,
Mn: 0,05 - 1,0 %,
S: ≤ 0,02 %,
sowie wahlweise als Legierungszusätze P, Sn, Sb, Zr, V, Ti, N, und/oder B mit einem Gehalt von bis zu insgesamt 1,5 Masse-%
und
als Rest Eisen sowie übliche Begleitelemente enthält,
- als auf eine Wiedererwärmungstemperatur (T_{BR}), die mit einer maximalen Abweichung von ± 20 °C einer Wiedererwärmungszieltemperatur (T_{ZBR})${\text{T}}_{\text{ZBR}} {\text{[°C] = 1195 °C + 12,716 * (G}}_{\text{Si}} {\text{+ 2G}}_{\text{Al}} \text{)}$ mit
T_{ZBR}: Zieltemperatur der wiedererwärmten Bramme,
G_{Si} : Si-Gehalt in Masse-%,
G_{Al} : Al-Gehalt in Masse-%,
entspricht, erwärmte und vorgewalzte Bramme
- oder als direkt eingesetzte gegossenes Band oder Dünnbramme
- mit einer Einlauftemperatur von ≤ 1100 °C in eine Fertigstaffel eingeführt und zu einem Warmband mit einer Dicke von < 3,5 mm bei einer Endwalztemperatur (T_{ET}) ≥ 770 °C warmgewalzt wird,
- bei dem das Warmband bei einer Haspeltemperatur (T_{HT}) gehaspelt wird, die sich mit einer Abweichung von maximal ± 10 °C wie folgt bestimmt:${\text{T}}_{\text{HT}} {\text{[°C] = 154 - 1,8 α t + 0,577 T}}_{\text{ET}} {\text{+ 111 d/d}}_{\text{0}}$ mit
d₀ : Referenzdicke des Warmbands = 3 mm
d : tatsächliche Dicke des Warmbands in mm
t : Zeit zwischen dem Ende des Warmwalzens und dem Aufhaspeln in s,
α : 0,7 s⁻¹ bis 1,3 s⁻¹ betragender Kühlfaktor
- bei dem das Warmband anschließend ohne vorhergehende Warmbandglühung gebeizt und nach dem Beizen in mehreren Stichen zu einem Kaltband mit einer Dicke von 0,2 - 1 mm bei einem Gesamtumformgrad von maximal 85 % kaltgewalzt wird, und
- bei dem das Kaltband einer Schlußglühung unterzogen wird.

2. Verfahren nach Anspruch 1, **dadurch gekennzeichnet, daß** das Stahlvormaterial eine Bramme ist, die vor dem Fertigwalzen in mehreren Stichen auf eine Dicke von 20 - 65 mm vorgewalzt wird.

3. Verfahren nach Anspruch 2, **dadurch gekennzeichnet, daß** die Einzelstichabnahme beim Vorwalzen der Bramme nicht mehr als 25 % beträgt.

4. Verfahren nach Anspruch 2 oder 3, **dadurch gekennzeichnet, daß** das Vorwalzen in mindestens vier Stichen erfolgt.

5. Verfahren nach einem der voranstehenden Ansprüche, **dadurch gekennzeichnet, daß** die Endwalztemperatur (T_{ET}) beim Warmwalzen mit einer maximalen Abweichung von ± 20 °C einer wie folgt bestimmten Endwalzzieltemperatur (T_{ZET}) entspricht:${\text{T}}_{\text{ZET}} {\text{[°C] = 790 °C + 40 * (G}}_{\text{Si}} {\text{+ 2G}}_{\text{Al}} \text{)}$ mit
T_{ZET} : Endwalzzieltemperatur,
G_{Si} : Si-Gehalt in Masse-%,
G_{Al} : Al-Gehalt in Masse-%.

6. Verfahren nach einem der voranstehenden Ansprüche, **dadurch gekennzeichnet, daß** das Fertigwalzen beim Warmwalzen in mehreren Stichen erfolgt und d a ß die Umformgrade mit zunehmender Stichzahl im Bereich von 50 % bis 5 % abnehmen.

7. Verfahren nach einem der voranstehenden Ansprüche, **dadurch gekennzeichnet, daß** die Schlußglühung im Durchlaufofen bei einer Schlußglühtemperatur (T_{A}) ≥ 780 °C erfolgt.

8. Verfahren nach Anspruch 7, **dadurch gekennzeichnet, daß** die Schlußglühtemperatur (T_{A}) maximal 1100 °C beträgt.

9. Verfahren nach einem der Ansprüche 7 oder 8, **dadurch gekennzeichnet, daß** die Schlußglühtemperatur (T_{A}) in Abhängigkeit von der Summe der Si- und Al-Gehalte wie folgt bestimmt wird:${\text{y = G}}_{\text{Si}} {\text{+ G}}_{\text{Al}}$ y ≤ 1,2 : T_{A} [°C] ≥ 780
y > 1,2 : T_{A} [°C] ≥ 780 + 120 (y - 1,2)
mit T_{A} : Schlußglühtemperatur
G_{Si} : Si-Gehalt in Masse-%
G_{Al} : Al-Gehalt in Masse-%.

10. Verfahren nach einem der Ansprüche 7 bis 9, **dadurch gekennzeichnet, daß** die Haltezeit bei der maximalen Schlußglühtemperatur (T_{A}) ≤ 30 Sekunden beträgt.

## Claims

1. A method for the manufacture of non-grain-oriented electric sheet,
- in which a steel ingoing material which contains (in % in weight):
C: ≤ 0.06 %
Si: 0.3 - 2.5 %
Al: ≤ 0.4 %
Mn: 0.05 - 1.0 %
S: ≤ 0.02 %
as well as optionally, as alloy additions, P, Sn, Sb, Zr, V, Ti, N, and/or B, with a content of up to a total of 1.5 % in weight
and
as remainder, iron and other usual companion elements,
- as a rough-rolled slab, heated at a low reheating temperature (T_{BR}), which corresponds, with a maximum deviation of ± 20 °C, to a low reheating target temperature (T_{ZBR})${\text{T}}_{\text{ZBR}} {\text{[°C] = 1195 °C + 12.716 * (G}}_{\text{Si}} {\text{+ 2G}}_{\text{Al}} \text{)}$ with
T_{ZBR}: Target temperature of the reheated slab,
G_{Si} : Si content in % in weight,
G_{Al} : Al content in % in weight,
- or as a directly-used cast strip or thin slab,
- is introduced with an entry temperature of ≤ 1100 °C into a finishing group and hot-rolled to a hot strip with a thickness of < 3.5 mm at a finishing roll temperature (T_{ET}) ≥ 770 °C,
- in which the hot strip is coiled at a coiling temperature (T_{HT}) which is determined as follows, with a maximum deviation of ± 10 °C:${\text{T}}_{\text{HT}} {\text{[°C] = 154 - 1.8 á t + 0.577 T}}_{\text{ET}} {\text{+ 111 d/d}}_{\text{0}}$ with
d₀ : Reference thickness of the hot strip = 3 mm
d : Actual thickness of the hot strip in mm
t : Time between the end of the hot rolling and the coiling in s,
á : 0.7 s⁻¹ to 1.3 s⁻¹ as cooling factor
- in which the hot strip is thereafter pickled without prior hot strip annealing, and, after pickling, is cold-rolled in several passes to form a cold strip with a thickness of 0.2 - 1 mm with a maximum total strain of 85 %,
and
- in which the cold strip is subjected to a final annealing.

2. The method according to Claim 1, **characterised in that** the steel ingoing material is a slab, which prior to finish rolling is rough-rolled in several passes to a thickness of 20 - 65 mm.

3. The method according to Claim 2, **characterised in that** the individual reduction per pass during the rough rolling of the slab does not exceed 25 %.

4. The method according to Claim 2 or 3, **characterised in that** the rough rolling is effected in at least four passes.

5. The method according to one of the foregoing claims, **characterised in that** the finishing roll temperature (T_{ET}) during the hot rolling with a maximum deviation of ± 20 °C corresponds to a finishing roll target temperature (T_{ZET}) determined as follows:${\text{T}}_{\text{ZET}} {\text{[°C] = 790 °C + 40 * (G}}_{\text{Si}} {\text{+ 2G}}_{\text{Al}} \text{)}$ with
T_{ZET}: finishing roll target temperature,
G_{Si} : Si content in % in weight,
G_{Al} : Al content in % in weight.

6. The method according to one of the foregoing claims, **characterised in that** the finish rolling during hot rolling is effected in several passes, and that with the increasing number of passes the strain decreases in the range from 50 % to 5 %.

7. The method according to one of the foregoing claims, **characterised in that** the final annealing is effected in the continuous furnace at a final annealing temperature (TA) ≥ 780 °C.

8. The method according to Claim 7, **characterised in that** the final annealing temperature (T_{A}) amounts to a maximum of 1100 °C.

9. The method according to one of Claims 7 or 8, **characterised in that** the final annealing temperature (T_{A}) is determined as a function of the total of the Si and Al contents as follows:${\text{y = G}}_{\text{Si}} {\text{+ G}}_{\text{Al}}$ y ≤ 1.2 : T_{A} [°C] ≥ 780
y > 1.2 : T_{A} [°C] ≥ 780 + 120 (y - 1.2)
with T_{A} : Final annealing temperature
G_{Si} : Si content in % in weight,
G_{Al} : Al content in % in weight.

10. The method according to one of Claims 7 to 9, **characterised in that** the holding time at the maximum final annealing temperature (T_{A}) amounts to ≤ 30 seconds.

## Revendications

1. Procédé de fabrication d'une tôle magnétique à grains non orientés
■ dans lequel un acier de départ, qui contient (en % en masse) :
C : ≤ 0,06%
Si : 0,03 - 2,5%
Al : ≤ 0,4%
Mn : 0,05 - 1,0%
S : ≤ 0,02%
ainsi que, au choix, comme additifs d'alliage, P, Sn, Sb, Zr, V, Ti, N, et/ou B avec une teneur au total jusqu'à 1,5% en masse, et,
comme restant, du fer ainsi que des éléments d'accompagnement usuels,
■ sous la forme d'une brame chauffée et pré-laminée à une température de réchauffement (T_{BR}), qui correspond, avec un écart maximal de ± 20°C, à une température de réchauffement cible (T_{ZBR}) :${\text{T}}_{\text{ZBR}} {\text{[°C] = 1195°C + 12,716 * (G}}_{\text{Si}} {\text{+ 2G}}_{\text{Al}} \text{)}$
où T_{ZBR} est la température cible de la brame réchauffée, G_{Si} est la teneur en Si en % en masse et G_{Al} est la teneur en aluminium en % en masse,
■ ou sous la forme d'une bande coulée ou d'une brame mince directement utilisée,
■ est introduit à une température d'entrée ≤ 1100°C dans un poste de finition et laminé à chaud pour obtenir une bande chaude d'une épaisseur inférieure à 3,5 mm à une température de laminage finale (T_{ET}) ≥ 770°C,
■ dans lequel la bande chaude est enroulée à une température d'enroulement (T_{HT}), qui se détermine comme suit avec un écart maximal de ± 10°C :${\text{T}}_{\text{HT}} {\text{[°C] = 154 - 1,8 αt + 0,577 T}}_{\text{ET}} {\text{+ 111 d/d}}_{\text{0}}$
où d₀ est l'épaisseur de référence de la bande chaude de 3 mm, d est l'épaisseur réelle de la bande chaude en mm, t est la période entre la fin du laminage à chaud et l'enroulement en secondes et α est un facteur de refroidissement atteignant 0,7 s⁻¹ à 1,3 s⁻¹,
■ dans lequel la bande chaude est ensuite décapée sans recuit préalable de la bande chaude et, après décapage, est laminée à froid en plusieurs passes avec un degré de déformation total d'au maximum 85% pour obtenir une bande froide d'une épaisseur de 0,2 - 1 mm, et
■ dans lequel la bande froide est soumise à un recuit final.

2. Procédé selon la revendication 1, **caractérisé en ce que** l'acier de départ est une brame qui est pré-laminée avant le laminage de finition en plusieurs passes à une épaisseur de 20 - 65 mm.

3. Procédé selon la revendication 2, **caractérisé en ce que** la réduction d'épaisseur individuelle lors du pré-laminage de la brame n'atteint pas plus de 25%.

4. Procédé selon la revendication 2 ou 3, **caractérisé en ce que** le pré-laminage se fait en au moins quatre passes.

5. Procédé selon l'une quelconque des revendications précédentes, **caractérisé en ce que** la température de laminage finale (T_{ET}) lors du laminage à chaud correspond, avec un écart maximal de ±20°C, à une température de laminage finale cible (T_{ZET}) déterminée comme suit :${\text{T}}_{\text{ZET}} {\text{[°C] = 790°C + 40 * (G}}_{\text{Si}} {\text{+ 2G}}_{\text{Al}} \text{)}$ où T_{ZET} est la température de laminage finale cible, G_{Si} est la teneur en Si en % en masse et G_{Al} est la teneur en aluminium en % en masse.

6. Procédé selon l'une quelconque des revendications précédentes, **caractérisé en ce que en ce que** le laminage de finition se fait par laminage à chaud en plusieurs passes et **en ce que** les degrés de déformation s'élèvent de 50% à 5%, en diminuant avec un nombre croissant de passes.

7. Procédé selon l'une quelconque des revendications précédentes, **caractérisé en ce que** le recuit final se fait dans un four de passage à une température de recuit finale (T_{A}) ≥ 780°C.

8. Procédé selon la revendication 7, **caractérisé en ce que** la température de recuit finale (T_{A}) est au maximum de 1100°C.

9. Procédé selon l'une quelconque des revendications 7 ou 8, **caractérisé en ce que** la température de recuit finale (T_{A}) est déterminée en fonction de la somme des teneurs en Si et en Al comme suit :${\text{y = G}}_{\text{Si}} {\text{+ G}}_{\text{Al}}$ y ≤ 1,2 : T_{A} [°C] ≥ 780
y > 1,2 : T_{A} [°C] ≥ 780 + 120 (y - 1,2)
où T_{A} est la température de recuit finale, G_{Si} est la teneur en Si en % en masse et G_{Al} est la teneur en aluminium en % en masse.

10. Procédé selon l'une quelconque des revendications 7 à 9, **caractérisé en ce que** le temps de maintien à la température de recuit finale maximale (T_{A}) est ≤ 30 secondes.
